# EUROPÄISCHE PATENTSCHRIFT

(11) **EP 1 023 735 B1**
(45) Veröffentlichungstag und Bekanntmachung des Hinweises auf die Patenterteilung: **07.08.2002**
(21) Anmeldenummer: 98947223.8
(22) Anmeldetag: 02.10.1998
(51) Int. Cl.: H01C 17/065, H01C 1/142

(54) **HEIZELEMENT UND VERFAHREN ZU DESSEN HERSTELLUNG**
HEATING ELEMENT AND METHOD FOR PRODUCING THE SAME
ELEMENT CHAUFFANT ET SON PROCEDE DE FABRICATION

(30) Priorität: 03.10.1997 AT 167797
(43) Veröffentlichungstag der Anmeldung: 02.08.2000
(73) Patentinhaber: Schaffler & Co., Gesellschaft m.b.H., A-1150 Wien (AT)
(72) Erfinder: SMETANA, Walter, A-1050 Wien (AT); OCHSENHOFER, Karl, A-1230 Wien (AT)
(74) Vertreter: Patentanwälte BARGER, PISO & PARTNER
(86) Internationale Anmeldenummer: AT9800233
(87) Internationale Veröffentlichungsnummer: WO9918586

(56) Entgegenhaltungen:
- EP-A- 0 248 977
- WO-A-95/34083
- PATENT ABSTRACTS OF JAPAN vol. 014, no. 065 (E-0884), 6. Februar 1990 & JP 01 283809 A (NEC CORP), 15. November 1989

## Beschreibung

Die Erfindung bezieht sich auf ein Verfahren zur Herstellung eines Heizelements mit vorgegebenem Widerstandswert, das sich durch eine hohe Aufheizrate auszeichnet, wie es zum Beispiel zum Zünden von Treibsätzen für Airbagsysteme benötigt wird.
Derzeit werden solche Heizelemente mit Widerstandsdrähten hergestellt, wobei deren Durchmesser im Hinblick auf Erzielung einer hohen Aufheizrate sehr gering gewählt werden muß (etwa 10µm). Bei einer vorgegebenen Drahtlänge kann für einen bestimmten Widerstandsdraht der Widerstandswert nur über den Drahtquerschnitt variiert werden. Soll ein breites Widerstandswertespektrum abgedeckt werden, so stößt man sehr bald an die technischen Grenzen im Hinblick auf Aufheizrate, Handhabbarkeit und Montagemöglichkeit des Drahtes.

Aus der US 3,998,980 A ist ein Dickschichtwiderstand als Pixelelement mit vorgegebenem Widerstandswert für Thermodruckeranwendungen bekannt, der in mehreren Drucklagen auf ein mit einem kristallisierenden Glas als Wärmebarriere beschichteten Keramiksubstrat aufgebracht wird, wobei die Dicke des Widerstands im Bereich von 12,5µm bis 254µm liegt. Als Widerstandsmaterial wird ein Wismuthruthenat-Pastensystem verwendet. Um die für ein Druckerelement erforderliche plane Widerstandsoberfläche zu erhalten, wird der Widerstand geläppt, wobei der Läppprozeß nach jeder Drucklage oder aber auch als letzter Verfahrensschritt angewandt werden kann. Der Läppprozeß dient auch zum Einstellen des Widerstandswertes und des Widerstandstemperaturkoeffizienten. Ein nachfolgender Temperprozeß soll dazu beitragen, die Ausbildung von Mikrorissen in der Widerstandsschicht zu vermeiden, die im Zuge der Alterung zu einer Widerstandserhöhung führen könnte. Nachteilig bei dieser Ausführungsform eines Heizelementes ist es, daß der Widerstand als Dickschichtbauelement und nicht als Dünnschichtstruktur ausgeführt ist, wodurch aufgrund dessen Wärmekapazität eine bestimmte Aufheizrate nicht unterschritten werden kann.

Aus der EP 0 471 138 A2 ist ein Verfahren zur Herstellung eines elektrischen Meßwiderstands mit einem vorgegebenen Temperaturkoeffizienten bekannt, bei dem ein Aluminiumoxid-Keramiksubstrat mit einem Platin-Dünnfilm versehen wird, auf den anschließend im Siebdruckverfahren eine Schicht aus einem Präparat, das Platin- und Rhodiumresinat enthält aufgebracht wird, wobei dessen Rhodiumgehalt für den angestrebten Temperaturkoeffizienten maßgeblich ist. Der beschichtete Träger wird einer Wärmebehandlung im Bereich von 1000 bis 1400°C so lange unterzogen, bis sich das Rhodium in der sich bildenden Widerstandsschicht gleichmäßig verteilt hat. Der Rhodiumgehalt der Schicht liegt im Bereich von 0,1% bis 12% bezogen auf den Gehalt von Platin und Rhodium. Durch Variation des Rhodiumgehalts der Widerstandsschicht läßt sich der Temperaturkoeffizient von Meßwiderständen auf der Basis von Platinlegierungen im Bereich von 1600 bis 3850 ppm/K exakt einstellen. Dieses Verfahren ist nicht darauf ausgerichtet, den spezifischen Flächenwiderstand der Widerstandsschicht exakt einzustellen.

In der WO 96/01983 A1 ist ein Verfahren zur Herstellung eines Sensors zum Erfassen von Temperatur und /oder Strömung beschrieben, wobei der Sensor von einer strukturierten Widerstandsschicht auf einem Träger gebildet wird. Diese ist eine Platin-Rhodiumschicht, die aus einer getemperten Platinresinat/Rhodiumresinat-Mischung besteht. So kann beispielsweise durch eine Mischung von 99% Platinresinatpaste und 1% Rhodiumpaste eine Platin-Rhodiumwiderstandsschicht mit einem Temperaturkoeffizienten von 3500 ppm/°C realisiert werden. Auch dieses Verfahren ist nicht darauf ausgerichtet, den spezifischen Flächenwiderstand der Widerstandsschicht exakt einzustellen.

Aus der EP 0 576 017 A2 ist ein Verfahren zur Herstellung eines Tintenstrahldruckkopfes bekannt, wobei eine Dünnfilmschicht ein Heizelement bildet, das in einer Zeitspanne von einigen Mikrosekunden auf eine Temperatur von 300°C erhitzt und sodann wieder auf Raumtemperatur abgekühlt wird. Die Kontaktflächen für die Dünnfilmheizelemente werden mit Au- oder Pt-Resinatpasten, hergestellt. Diese Kontaktflächen sind nicht lötbar. Der Dünnfilm wird von einer Resinatpaste gebildet, die beispielsweise Metallegierungen wie WNi, ZrCr, TaIr, TaFe oder ZrNi enthält. Das Schwergewicht wird auf die Kompatibilität mit der Tinte gelegt, wogegen Möglichkeiten der Variation des spezifischen Flächenwiderstands außer acht gelassen werden.

Aus der DE-OS-2 020 016 ist ein Metallschichtzündmittel bekannt, das auf einem Isolierkörper aus Glas oder Kermaik aufgebaut wird. Auf diesem werden im Siebdruckverfahren zwei Kontaktierungsflächen beispielsweise mit Palladium-Palladiumsilber-, Palladium-Gold-, Platin-Silber-, Nickel- oder Silber-Aluminium-Dickschichtleiterpaste aufgebracht, die einem Sinterprozeß bei einer Temperatur zwischen 1000°C und 1100°C unterworfen werden. Anschließend wird eine Tantal- oder Tantalnitridschicht aufgedampft, die in einem photolithograhischen Verfahren zu einer Zündbrücke strukturiert wird, wobei diese die Randzonen der beiden Kontaktflächen überlappt. Die Länge und Breite der Zündbrücke variiern vorzugsweise zwischen 50 und 100µm und die Dicke zwischen 0,2µm und 1,5µm. Als Nachteil bei diesem Verfahren ist der hohe technologische Aufwand, der durch den Einsatz von zwei unterschiedlichen Technologien, nämlich der Dickschichttechnik (Siebdruckverfahren) und der Dünnschichttechnik (Aufdampftechnik) gegeben ist, zu nennen. Weiters ist der photolithographische Prozeß zur Strukturierung der Zündbrücke nicht problemlos anzuwenden, da die aufgebrachten Dickschichtkontaktflächen die Planität der Oberfläche beeinträchtigt. Aufgrund dieser Unebenheiten kann es beim Kontaktkopierverfahren zu Unterstrahlungen kommen, was nachteilige Auswirkungen auf die Strukturwiedergabetreue des Zündbrückenelements hat.

Für Zündelemente von Treibsätzen für Airbagsysteme ist aufgrund der Vorgaben für den Einbau in Gehäuse die Länge des Heizelements vorgegeben. Eine Erhöhung des Widerstandswertes der Widerstandsbahn ist bei vorgegebener Schichtdicke daher nur über eine Reduktion der Bahnbreite möglich. Der Verringerung der Bahnbreite sind dadurch Grenzen gesetzt, daß für ein zuverlässiges Zünden des Treibsatzes eine Mindestwiderstandsfläche für die Wärmeübertragung nicht unterschritten werden darf.

Ein Heizelement bei dem sowohl die Kontaktierungsflächen als auch die Zündbrücke im Siebdruckverfahren aufgebracht sind ist aus dem Dokument EP-A-0 248 977 bekannt.

Aufgabe der Erfindung ist es ein Verfahren für die Herstellung eines Heizelements anzugeben, nach dem eine AuPd-Resinatwiderstandsschicht vorgegebener Schichtstärke durch Dotierung mit PdAtomen so behandelt wird, daß ein Schichtwiderstand mit gewünschtem spezifischem Flächenwiderstand im Bereich von 300mΩ bis ca. 3Ω einstellbar ist. Diese Aufgabe wird erfindungsgemäß durch die kennzeichnenden Merkmale des Anspruchs 1 gelöst.

In einer bevorzugten Ausführungsform des Verfahrens wird als Träger eine Aluminiumoxidkeramik verwendet; es ist auch möglich, einen Träger aus einem Stahlsubstrat zu verwenden. Als thermisch bzw. auch als elektrisch isolierende Zwischenschicht wird auf die genannten Träger eine Glas- oder Glaskeramikbeschichtung aufgebracht, wobei letztere aus SiO₂, BaO, Al₂O₃ und einer anorganischen Farbstoffverbindung besteht, wie beispielsweise als Pastensystem unter der Bezeichnung IP 211 bzw. als ungebrannte Keramikfolie unter der Bezeichnung HERATAPE T5 oder T211 bei der W.C. Heraeus GmbH, Hanau, erhältlich. Der Erfindung liegt die Erkenntnis zugrunde, daß im Hinblick auf eine gleichmäßige Schichtherstellung und reproduzierbare naßchemische Strukturierung der Resinatwiderstandsschicht die Glas- oder Glaskeramikbeschichtung, die als Wärmebarriere auf das Keramik- oder Stahlsubstrat aufgebracht wird, gegebenenfalls geläppt und poliert werden muß. Die getrocknete und gesinterte Glas- oder Glaskeramikschicht wird in diesem Fall daher so lange geläppt und poliert, bis eine spiegelnde Oberfläche erzielt wird. Die AuPd-Dünnfilmwiderstandsbeschichtung wird sodann im Siebdruckverfahren auf den Träger aufgebracht. Das aufzubringende Präparat ist vorzugsweise ein Resinatsystem, bestehend aus 22Masse% Au und 1Masse% Pd, die in einer Lösung von Kunstharz und organischen Bindemitteln verteilt sind, und das unter der Bezeichnung RP 26001/59 bei der W.C. Heraeus GmbH, Hanau erhältlich ist. Nach Auftragen der Resinatschicht im Siebdruckverfahren wird diese bei einer Temperatur im Bereich von 100 bis 150°C getrocknet und anschließend bei einer Temperatur im Bereich zwischen 850 und 900°C gebrannt, wobei die organischen Lösungsmittel verdampfen bzw. verbrennen. Die nach diesem Verfahren hergestellte Schicht weist eine Dicke im Bereich von 0,1 bis 1,5µm auf. In einem anschließenden Verfahrensschritt wird die Widerstandsschicht beispielsweise durch naßchemische Ätzverfahren oder Sputterätzen in Form eines Streifens, die eine Bahnverengung aufweist, strukturiert. Es liegt hiebei der Erfindung die Erkenntnis zugrunde, daß entsprechend Anordnung und Ausdehnung der Bahnverengung, die Temperaturverteilung auf der Widerstandsbahn dahingehend gezielt verändert werden kann, daß die Spitzentemperatur sich an gewünschten Stellen und Bereichen der Widerstandsbahn einstellt. An beiden Enden des Schichtwiderstands sind Kontaktfelder für die äußeren Anschlüsse vorgesehen. Die Kontaktfelder werden ebenfalls im Siebdruckverfahren aufgebracht, wobei hiefür AgPd-Leiterpasten mit unterschiedlichen Pd-Anteil verwendet werden (Ag:Pd-Verhältnis zwischen 1,7 :1 und 26:1). Es sind dies beispielsweise AgPd-Leiterpasten der Serie C1200 der W.C. Heraeus GmbH, Hanau. Über die AgPd-Kontaktierung erfolgt die Dotierung der Widerstandsbahn mit Pd. Es liegt hiebei der Erfindung die Erkenntnis zugrunde, daß der Widerstandswert einer Widerstandsbahn, aufgebaut mit einer AuPd-Resinatschicht durch Kontaktieren mit einer AgPd-Dickschichtleitermetalliserung mit unterschiedlichem Pd-Anteil gezielt modifiziert werden kann. In Abhängigkeit vom Palladium-Anteil in der AgPd-Leiterpaste kann nach einem Temperprozeß der spezifische Flächenwiderstand der Widerstandsbahn für eine Widerstandslänge 1mm im Bereich von 310mOhm bis 3Ohm eingestellt werden: es wird lediglich der Palladiumanteil der AuPd-Legierung des Dünnfilmwiderstands ohne Änderung der Schichtdicke variiert. Es ist aus technologischen Gründen nicht möglich, eine AuPd-Resinatpaste in ihrer Grundzusammensetzung bereits mit höherem Pd-Anteil herzustellen.
Die Erfindung schafft weiters ein Verfahren zum Herstellen eines Heizelements mit hoher Aufheizrate mit einem Grundkörper, einer thermischen Isolationslage und einer strukturierten Widerstandsschicht mit Kontaktierungen, die auf der Isolationslage angeordnet sind, gelöst durch folgende Verfahrensschritten:
* Drucken einer Glas- oder Glaskeramikpaste (Sintertemperatur: 850°C bis 1100°C) mittels Siebdruckverfahrens zur Realisierung einer thermischen Isolationslage auf einem Aluminiumoxid- oder Stahlsubstrat;
* Trocknen der aufgedruckten Paste (bei ca. 150°C);
* Sintern der Paste;
* Wiederholen der genannten Prozeßschritte auf dem gleichen Trägerkörper bis die gewünschte Gesamtschichtdicke erreicht ist;
* Bei Bedarf (zu hohe Oberflächenrauhigkeit) Läppen und Polieren der gesinterten Glas- oder Glaskeramikbeschichtung bis eine spiegelnde Oberfläche erreicht ist;
* Tempern des Substrats mit der geläppten und polierten Glas- oder Glaskeramikbeschichtung, um mechanische Spannungen abzubauen, die zu Mikrorissen führen könnten;
* Drucken der Resinatpaste mittels Siebdruckverfahrens auf die Glas- oder Glaskeramikbeschichtung;
* Trocknen der aufgedruckten Paste (bei zwischen 80°C und 150°C);
* Sintern der Paste (850°C);
* Strukturieren der Widerstandsbahnen durch naßätztechnische Verfahren oder Sputterätzen;
* Drucken der Pd-hältigen Dickschichtleiterpasten zur Kontaktierung der Resinatwiderstandsbahnen mittels Siebdruckverfahrens auf die geläppte und polierte Glasbzw. Glaskeramikbeschichtung;
* Trocknen der aufgedruckten Paste (bei ca. 150°C);
* Sintern der Paste (zwischen 850°C und 950°C);

Eine bevorzugte Ausführungsform der vorliegenden Erfindung wird nachfolgend unter Bezugnahme auf die Zeichnung näher erläutert.

Fig. 1 zeigt eine Schnittdarstellung von einem Heizelement mit hoher Aufheizrate gemäß einem bevorzugten Ausführungsbeispiel der vorliegenden Erfindung.

Das Heizelement (100) umfaßt ein Substrat (101), das mit einer geläppten und polierten Glas- oder Glaskeramikbeschichtung (102) versehen sein kann, auf der eine Resinat-Widerstandsbahn (103) angeordnet ist, die mit einer Dickschichtleiterbahnmetallisierung (104, 104') mit aufsitzendem Lötstopdamm (105, 105') kontaktiert wird. Das Substrat (101) ist in einer Ausführungsform eine Aluminiumoxidkeramik mit einer Reinheit von 96 - 99%, wobei der Rest aus anderen Oxiden besteht. Auf das Substrat wird eine Glas- oder Glaskeramikbeschichtung (102) mit handelsüblichen Pastensystemen der Firmen HERAEUS oder ESL im Siebdruckverfahren aufgebracht. Es werden vorzugsweise Pasten verwendet, die bei einer Temperatur 850°C gesintert werden können. Durch einen nachfolgenden Läpp- und Poliervorgang wird bei Bedarf die Oberflächenrauhigkeit Rₐ der Beschichtung von >0,6µm auf <0,1µm reduziert, um auf ihr die Widerstandsbahn (103) porenfrei und in einheitlicher Schichtdicke aufbauen zu können. Mit dieser Glas- oder Glaskramikbeschichtung wird für das Heizelement eine Wärmebarriere aufgebaut, wobei folgende Prozeßschritte angewendet werden.
* Drucken der Glas oder Glaskeramikpaste mittels eines Siebdruckverfahrens auf ein Aluminiumoxidkeramiksubstrat mit einer Schichtdicke von etwa 80µm.
* Trocknen der aufgedruckten Paste bei 150°C über eine Zeitdauer von ca. 10Minuten.
* Sintern der getrockneten Paste in einem Durchlaufofen bei einer Temperatur von 850°C, wodurch sich eine Schichtdicke der Glas- oder Glaskeramikbeschichtung nach dem ersten Brennzyklus von 15µm ergibt.
* Wiederholen der ersten drei Prozeßschritte auf dem gleichen Substrat, bis eine Gesamtschichtdicke von ca. 45µm erzielt wird. Dies erfordert etwa drei Prozeßdurchläufe.
* Bei Bedarf Läppen und Polieren der Glas- oder Glaskeramikbeschichtung bis eine Oberflächenrauhigkeit <0,1µm erzielt wird.
* Tempern des Substrats bei einer hohen Temperatur, vorzugsweise bei 850°C über eine Zeitdauer von 1 Stunde.

Die Temperaturbehandlung bewirkt den Abbau der durch den Läpp- und Polierprozeß induzierten mechanischen Spannungen, die zur Ausbildung von Mikrorissen in der Glas- oder Glaskeramikbeschichtung und in der Folge auch in der Resinat-Widerstandsbahn führen könnte. Die Widerstandsbahn darf im Hinblick auf das schnelle Aufheizverhalten nur eine geringe Wärmekapazität besitzen. Dies wird einerseits durch Auswahl einer Metallisierungsschicht mit einer geringen spezifischen Wärmekapazität bzw. durch Miniaturisierung der Widerstandsbahn erreicht. Zur Herstellung der Widerstandsbahn (103) wird eine AuPd- oder Au-Resinatpaste verwendet, wobei folgende Verfahrensschritte eingehalten werden.
* Drucken der Resinatpaste mittels Siebdruckverfahrens auf die unbearbeitete oder geläppte und polierte Glas- oder Glaskeramikbeschichtung mit einer Schichtdicke von etwa 10µm.
* Trocknen der aufgedruckten Paste bei 150°C über einer Zeitdauer von 10 Minuten.
* Brennen der Paste in einem Durchlaufofen bei 850°C, wobei sich nach dem Brennzyklus eine Metallisierungsschichtdicke von etwa 0,1µm ergibt.
* Strukturieren der Widerstandsbahn durch naßchemische Ätzverfahren oder durch Sputterätzen.

Der vorliegenden Erfindung liegt die Erkenntnis zugrunde, daß der Widerstandswert der AuPd- oder Au-Resinatwiderstandsbahn durch Kontaktieren mit Dickschichtleiterpasten (104, 104') auf der Basis AgPd in Abhängigkeit des Pd-Gehalts gesteuert werden kann. Es sind hiebei folgende Prozeßschritte einzuhalten:
* Drucken der AgPd- oder PdAu-Dickschichtleiterpaste mittels eines Siebdruckverfahrens überlappend die Widerstandsbahn mit einer Schichtdicke von etwa 30µm.
* Trocknen der aufgedruckten Paste bei 150°C über eine Zeitdauer von ca. 10Minuten.
* Sintern der getrockneten Paste in einem Durchlaufofen bei einer Temperatur von 850°C, wodurch sich für die Kontaktierung eine Schichtdicke von etwa 15µm ergibt.
* Tempern des Substrats bei einer hohen Temperatur, bevorzugterweise 850°C über eine Zeitdauer von etwa 1 Stunde.

Durch das Tempern wird eine gezielte Veränderung und danach eine Stabilisierung des Widerstandswertes erreicht.

Auf die Dickschichtleiterbahnkontakte (104, 104') werden bei Bedarf Lötstopdämme (105, 105') mittels einer Glaspaste aufgebracht. Beim Anlöten von Drahtanschlüssen, sollen die Lötstopdämme ein Benetzen der Widerstandsbahn mit Lot und Flußmittel vermeiden, da dies zum Ablegieren bzw. zum Verschmutzen der Widerstandsbahn führen könnte. Für das Aufbringen des Lötstopdamms wird folgender Prozeßablauf eingehalten:
* Drucken einer Glaspaste mittels eines Siebdruckverfahrens als Stegstruktur auf die Leiterbahnkontakte mit einer Schichtdicke von etwa 40µm.
* Trocknen der aufgedruckten Paste bei 150°C über eine Zeitdauer von ca. 10Minuten.
* Sintern der getrockneten Paste in einem Durchlaufofen bei einer Temperatur von etwa 500°C-600°C, wodurch sich für die Kontaktierung eine Schichtdicke von etwa 25µm einstellt.

Die Erfindung ist nicht auf das oben genannte Ausführungsbeispiel beschränkt. Als Grundkörper (101) kann anstelle der Aluminiumoxidkeramik auch ein ferritischer hochtemperaturfester Stahl verwendet werden. Die Glaskeramikschicht (102) kann nicht nur im Siebdruckverfahren aufgebracht werden, sondern in Form einer "grünen" (ungebrannten) Keramikfolie auf den Grundkörper auflaminiert und anschließend gesintert werden.
Auf das Aufbringen einer Glas/Glaskeramikschicht kann verzichtet werden, wenn als Grundkörper bereits eine Glaskeramik bzw. eine Keramik mit geringer Wärmeleitfähigkeit, wie beispielsweise Zirkonoxid oder Magnesiumoxid eingesetzt wird. Die Oberfläche muß jedoch gegebenenfalls geläppt und poliert werden, um eine Oberflächenrauhigkeit <0,1µm zu erzielen.

## Patentansprüche

1. Heizelement (100) mit hoher Aufheizrate bestehend aus
- einem Grundkörper (101)
- einer strukturierten Widerstandsschicht (103), die auf einem Grundkörper (101) angeordnet ist,
- Kontaktfelder (104, 104'), die überlappend auf beiden Enden der Widerstandsbahn (103) angeordnet sind, **dadurch gekennzeichnet, daß** das Heizelement weiterhin aus
- stegförmigen Lötstopdämmen (105, 105'), die auf den Kontaktflächen (104, 104') aufgebracht sind besteht,
daß die Widerstandsbahn (103) eine AuPd- oder Au-Resinat-Schicht ist und daß die Widerstandsbahn (103) überlappenden Kontaktflächen (104, 104') aus einer AgPd- oder PdAu-Dickschichtleiterbahnmetallisierung bestehen.

2. Heizelement (100) nach Anspruch 1, **dadurch gekennzeichnet,**
**daß** der Grundkörper (101) aus 96% bis 99% Aluminiumoxid mit einem Restanteil an anderen Oxiden besteht.

3. Heizelement (100) nach Anspruch 1, **dadurch gekennzeichnet,**
**daß** der Grundkörper (101) aus einem hochtemperaturfesten Glas oder einer Glaskeramik oder einer Keramik mit geringer thermischer Wärmeleitfähigkeit wie beispielsweise Zirkonoxid besteht, dessen Oberflächenrauhigkeit bei Bedarf durch Läppen und Polieren <0,1µm gehalten wird.

4. Heizelement (100) nach Anspruch 1, **dadurch gekennzeichnet,**
**daß** auf den Grundkörper (101) eine Wärmebarriere (102) aufgebracht ist, bestehend aus einer Glas- oder Glaskeramikbeschichtung, deren Oberflächenrauhigkeit bei Bedarf durch Läppen und Polieren <0,1µm ist.

5. Heizelement (100) nach Anspruch 1 oder Anspruch 4, **dadurch gekennzeichnet,**
**daß** der Grundkörper (101) aus einem hochtemperaturfesten kohlenstoffarmen chromhältigen Stahl besteht.

6. Verfahren zum Herstellen eines Heizelements (100) mit hoher Aufheizrate zum Zünden von Treibsätzen mit einem Grundkörper (101), einer Wärmebarriere (102), einer strukturierten Widerstandsschicht mit oder ohne Einschnürung (103), die auf der Wärmebarriere (102) angeordnet ist, Kontaktflächen (104, 104'), die überlappend auf beiden Enden der Widerstandsbahn (103) angeordnet sind und stegförmigen Lötstopdämmen (105, 105'), die auf den Kontaktflächen (104, 104') aufgebracht sind, **gekennzeichnet durch** folgende Verfahrensschritte:
* Drucken der Glas- oder Glaskeramikpaste mittels eines Siebdruckverfahrens auf ein Aluminiumoxidkeramiksubstrat;
* Trocknen der aufgedruckten Paste;
* Sintern der getrockneten Paste;
* Wiederholen der ersten drei Prozeßschritte auf dem gleichen Substrat, bis die gewünschte Gesamtschichtdicke erreicht wird;
* Vorzugsweise Läppen und Polieren der Glas oder Glaskeramikbeschichtung bis die zulässige Oberflächenrauhigkeit erreicht ist;
* Tempern des Substrats, um die Ausbildung von Mikrorissen zu vermeiden;
* Drucken der AuPd- oder Au- Widerstandsresinatpaste mittels Siebdruckverfahrens auf die vorzugsweise geläppte und polierte Glas- oder Glaskeramikbeschichtung;
* Trocknen der aufgedruckten Paste;
* Brennen der Resinatpastenschicht;
* Strukturieren der Widerstandsschicht **durch** naßchemische Ätzverfahren oder Sputterätzen.
* Drucken der Leiterpaste mittels eines Siebdruckverfahrens überlappend die Widerstandsbahn;
* Trocknen der aufgedruckten Paste;.
* Sintern der getrockneten Paste;
* Tempern des Substrats, um den Widerstandswert gezielt zu verändern und ihn danach zu stabilisieren;
* Drucken der Glaspaste mittels eines Siebdruckverfahrens als Stegstruktur auf die Leiterbahnkontakte;
* Trocknen der aufgedruckten Paste;
* Sintern der getrockneten Paste.

7. Verfahren zum Herstellen eines Heizelements (100) nach Anspruch 6, **dadurch gekennzeichnet,**
**daß** anstelle einer Glas- oder Glaskeramikpaste eine "grüne" (ungebrannte) Glaskeramikfolie verwendet wird, die durch Laminieren anstelle eines Siebdruckverfahrens auf das Aluminiumoxid- oder Stahlsubstrat aufgebracht wird.

8. Verfahren zum Herstellen eines Heizelements (100) nach Anspruch 6 oder 7, **dadurch gekennzeichnet,**
**daß** für die Widerstandsbahn eine AuPd-Resinatpaste verwendet wird, die 22Masse% Au und 1Masse%Pd enthält, wobei der Rest der Paste durch ein Organikum gebildet wird.

9. Verfahren zum Herstellen eines Heizelements (100) nach Anspruch 6 oder 7, **dadurch gekennzeichnet,**
**daß** für die Widerstandsbahn eine Au-Resinatpaste verwendet wird, die 12Masse% Au enthält, wobei der Rest der Paste durch ein Organikum gebildet wird.

10. Verfahren zum Herstellen eines Heizelements (100) nach Anspruch 8 oder 9, **dadurch gekennzeichnet,**
**daß** zum Kontaktieren der Widerstandsbahn eine AgPd- oder PdAu-Dickschichtleiterpaste mit einem Pd-Anteil zwischen 0 und 100Masse% verwendet wird, wobei der Rest auf Ag oder Au, ein Organikum, eine Glasphase und /oder oxidische Zusätze entfällt.

## Claims

1. Heating element (100) with a high heat up rate consisting of
- a base body (101)
- a structured resistance layer (103) which is arranged on a base body (101)
- contact fields (104, 104') which are arranged overlapping on both ends of the resistance track, **characterised in that** the heating element furthermore consists of
- bar-shaped solder stop dams (105, 105') which are applied on to the contact surfaces (104, 104'), that the resistance track (103) is an AuPd or Au resinate layer and that the contact surfaces (104, 104') overlapping the resistance track (103) consists of an AgPd or PdAu thick layer conductor path metallisation.

2. Heating element (100) according to Claim 1, **characterised in that** the base body (101) consists of 96% to 99% aluminium oxide with a residual proportion of other oxides.

3. Heating element (100) according to Claim 1, **characterised in that** the base body (101) consists of a high temperature resistant glass or a glass ceramic or a ceramic with low thermal conductivity such as, for example, zirconium oxide, the surface roughness of which is maintained if needed by lapping and polishing to <0.1µm.

4. Heating element (100) according to Claim 1, **characterised in that** a heat barrier (102) is applied to the base body (101) consisting of a glass or glass ceramic layer, the surface roughness of which is, if necessary, by means of lapping and polishing, <0.1µm.

5. Heating element (100) according to Claim 1 or Claim 4, **characterised in that** the base body (101) consists of a high temperature resistant carbon poor chromium-containing steel.

6. Process for manufacturing a heating element (100) with high heat up rate for igniting propellants with a base body (101), a thermal barrier (102), a structured resistance layer with or without necking (103) which is arranged on the thermal barrier (102), contact surfaces (104, 104') which are arranged overlapping on both ends of the resistance track (103) and bar-shaped solder stop dams (105, 105') which are applied on to the contact surfaces (104, 104'), **characterised by** the following process steps:
* printing of the glass or glass ceramic case by means of a screen printing process on to an aluminium oxide ceramic substrate;
* drying of the applied paste;
* sintering of the dried paste;
* repeating the first three process steps on the same substrate until the desired overall layer thickness is achieved;
* preferably lapping and polishing the glass or glass ceramic layer until the permissible surface roughness is achieved;
* tempering the substrate in order to avoid the formation of microcracks;
* printing of the AuPd or Au resistance resinate paste by means of a screen printing process on to the preferably lapped and polished glass or glass ceramic layer;
* drying the applied paste;
* firing the resinate paste layer;
* structuring the resistance layer by wet chemical etching processes or sputter etching;
* printing the conductor paste by means of a screen printing process overlapping the resistance track;
* drying the applied paste;
* sintering the dried paste;
* tempering the substrate in order to alter the resistance value in targeted fashion and thereafter to stabilise it;
* printing the glass paste by means of a screen printing process as a bar structure on to the conductive track contacts;
* drying the applied paste;
* sintering the dried paste.

7. Process for manufacturing a heating element (100) according to Claim 6, **characterised in that** in place of a glass or glass ceramic paste, a "green" (unfired) glass ceramic foil is used which is applied by lamination in place of a screen printing process on to the aluminium oxide or steel substrate.

8. Process for manufacturing a heating element (100) according to Claim 6 or 7, **characterised in that** for the resistive track, an AuPd resinate paste is used which contains 22 weight percent Au and 1 weight percent Pd, wherein the remainder of the paste is constituted by organics.

9. Process for manufacturing a heating element (100) according to Claim 6 or 7, **characterised in that** for the resistive track, an Au resinate paste is used which contains 12 weight percent Au wherein the remainder of the paste is constituted by organics.

10. Process for manufacturing a heating element (100) according to Claim 8 or 9, **characterised in that** for contacting the resistance track, an AgPd or PdAu thick layer conductive paste with a Pd proportion between 0 and 100 weight % is used, wherein the remainder falls out from Ag or Au, an organics base, a glass phase and/or oxidic additions.

## Revendications

1. Elément chauffant (100) possédant une vitesse d'échauffement élevée et se composant :
- d'un corps de base (101) ;
- d'une couche résistive structurée (103) qui est disposée sur un corps de base (101) ;
- de bancs de contacts (104, 104') qui sont disposés par chevauchement au niveau des deux extrémités de la piste résistive (103) ;
**caractérisé en ce que** l'élément chauffant se compose en outre
- de cordons de soudure d'arrêt en forme de tige (105, 105') qui sont appliqués sur les surfaces de contact (104, 104'),
**en ce que** la piste résistive (103) est une couche de résinate AuPd ou Au et **en ce que** les surfaces de contact (104, 104') chevauchant la piste résistive (103) sont formées par une métallisation de piste conductrice par couche épaisse de AgPd ou PdAu.

2. Elément chauffant (100) selon la revendication 1, **caractérisé en ce que** le corps de base (101) se compose de 96 % à 99 % d'oxyde d'aluminium, avec une fraction restante composée d'autres oxydes.

3. Elément chauffant (100) selon la revendication 1, **caractérisé en ce que** le corps de base (101) se compose d'un verre résistant aux températures élevées ou d'une vitrocéramique ou d'une céramique présentant une faible conductibilité thermique comme par exemple de l'oxyde de zirconium, dont la rugosité de surface est au besoin maintenue < 0,1 µm par rodage et polissage.

4. Elément chauffant (100) selon la revendication 1, **caractérisé en ce qu'**est appliquée sur le corps de base (101) une barrière thermique (102) composée d'un revêtement de verre ou de vitrocéramique, dont la rugosité de surface est au besoin maintenue < 0,1 µm par rodage et polissage.

5. Elément chauffant (100) selon la revendication 1 ou la revendication 4, **caractérisé en ce que** le corps de base (101) se compose d'un acier chromé à faible teneur en carbone et résistant aux températures élevées.

6. Procédé de fabrication d'un élément chauffant (100) présentant une vitesse d'échauffement élevée destiné à amorcer des compositions propulsives et comportant un corps de base (101), une barrière thermique (102), une couche résistive structurée avec ou sans striction (103), disposée sur la barrière thermique (102), des surfaces de contact (104, 104') qui sont disposées par chevauchement au niveau des deux extrémités de la piste résistive (103) et des cordons de soudure d'arrêt en forme de tige (105, 105') qui sont appliqués sur les surfaces de contact (104, 104'), **caractérisé par** les étapes de procédure suivantes :
- impression de la pâte de verre ou de vitrocéramique au moyen d'un procédé de sérigraphie sur un substrat céramique d'oxyde d'aluminium ;
- séchage de la pâte imprimée ;
- frittage de la pâte séchée ;
- répétition des trois premières étapes de procédé sur le même substrat, jusqu'à atteindre l'épaisseur de couche totale souhaitée ;
- de préférence rodage et polissage du revêtement de verre ou de vitrocéramique jusqu'à obtention de la rugosité de surface autorisée ;
- trempe du substrat pour éviter la formation de micro-fissures ;
- impression de la pâte de résinate résistive AuPd ou Au au moyen d'un procédé de sérigraphie, sur le revêtement de verre ou de vitrocéramique de préférence rodé et poli ;
- séchage de la pâte imprimée ;
- cuisson de la couche de pâte de résinate ;
- structuration de la couche résistive par procédé de gravure chimique par voie humide ou par gravure ionique ;
- impression de la pâte conductrice au moyen d'un procédé de sérigraphie de façon à chevaucher la piste résistive ;
- séchage de la pâte imprimée ;
- frittage de la pâte séchée ;
- trempe du substrat pour modifier de façon ciblée la valeur de résistance et la stabiliser par la suite ;
- impression de la pâte de verre au moyen d'un procédé de sérigraphie en tant que structure en tiges sur les contacts de la piste conductrice ;
- séchage de la pâte imprimée ;
- frittage de la pâte séchée.

7. Procédé de fabrication d'un élément chauffant (100) selon la revendication 6, **caractérisé en ce que** l'on utilise, à la place de la pâte de verre ou de la vitrocéramique, une feuille vitrocéramique "verte" (non cuite), qui est appliquée par laminage et non par un procédé de sérigraphie sur le substrat d'oxyde d'aluminium ou d'acier.

8. Procédé de fabrication d'un élément chauffant (100) selon la revendication 6 ou 7, **caractérisé en ce que** l'on utilise, pour la piste résistive, une pâte de résinate AuPd qui contient 22 % en masse d'Au et 1 % en masse de Pd, le reste de la pâte étant formé par un composant organique.

9. Procédé de fabrication d'un élément chauffant (100) selon la revendication 6 ou 7, **caractérisé en ce que** l'on utilise, pour la piste résistive, une pâte de résinate Au qui contient 12 % en masse d'Au, le reste de la pâte étant formé par un composant organique.

10. Procédé de fabrication d'un élément chauffant (100) selon la revendication 8 ou 9, **caractérisé en ce que**, pour la réalisation des connexions de la piste résistive, on utilise une pâte conductrice en couche épaisse d'AgPd ou de PdAu présentant une fraction de Pd comprise entre 0 et 100 % en masse, le reste étant Ag ou Au, un composé organique, une phase vitreuse et/ou des additifs oxydiques.
